# FASCICULE DE BREVET EUROPEEN

(11) **EP 4 544 005 B1**
(45) Date de publication et mention de la délivrance du brevet: **25.02.2026**
(21) Numéro de dépôt: 23744209.0
(22) Date de dépôt: 20.06.2023
(51) Int. Cl.: C10L 1/02, C10L 1/185

(54) **COMPOSITION DE CARBURANT À FAIBLE IMPACT EN ÉMISSIONS DE CO2, ET SON UTILISATION NOTAMMENT DANS DES VÉHICULES NEUFS**
KRAFTSTOFFZUSAMMENSETZUNG MIT GERINGER AUSWIRKUNG AUF CO2-EMISSIONEN UND VERWENDUNG DAVON, INSBESONDERE IN NEUEN FAHRZEUGEN
FUEL COMPOSITION WITH LOW IMPACT IN TERMS OF CO2 EMISSIONS AND USE THEREOF, IN PARTICULAR, IN NEW VEHICLES

(30) Priorité: 23.06.2022 FR 2206252
(43) Date de publication de la demande: 30.04.2025
(73) Titulaire: TotalEnergies OneTech, 92400 Courbevoie (FR)
(72) Inventeur: SERVE, Lisa, 69700 Givors (FR)
(74) Mandataire: Casalonga
(86) Numéro de dépôt international: PCT/FR2023/050923
(87) Numéro de publication internationale: WO 2023/247891

(56) Documents cités:
- WO-A1-2016/016336
- US-A1- 2005 279 018
- US-A1- 2022 162 511

## Description

La présente invention a pour objet une composition de carburant destinée aux véhicules comportant un moteur à allumage commandé (ou moteur essence), et qui présente des propriétés particulières.

L'invention a également pour objet l'utilisation d'une telle composition pour alimenter un moteur à allumage commandé, tant dans un véhicule classique, notamment automobile, que dans un véhicule de compétition. L'invention vise tout particulièrement l'utilisation de cette composition comme premier carburant dans un moteur neuf.

Les carburants de type essence commercialisés en Europe et utilisables dans les moteurs à allumage commandé, notamment ceux des véhicules automobiles, doivent répondre aux spécifications de la norme EN 228 qui définit un certain nombre de critères tels que par exemple un indice d'octane moteur (ou MON, de l'anglais Motor Octane Number) supérieur à 85 et un indice d'octane recherche (ou RON, de l'anglais Research Octane Number) d'un minimum de 95. De manière bien connue en soi, l'indice d'octane mesure la résistance d'un carburant utilisé dans un moteur à allumage commandé à l'auto-allumage.

Ces carburants conviennent pour la grande majorité des moteurs automobiles.

Cependant, des exigences particulières se posent lorsque le carburant essence est un carburant dit « de première monte », ou carburant de premier remplissage (« first fill fuel » en anglais) c'est-à-dire un carburant destiné à alimenter un moteur neuf tel que typiquement un moteur équipant un véhicule neuf.

Par moteur neuf on désigne un moteur qui n'a pas encore été utilisé après sa fabrication.

En particulier à la sortie des chaines de montage des véhicules automobiles, les réservoirs des véhicules neufs sont remplis en tout ou partie d'un carburant de première monte, qui correspond au tout premier carburant qui alimente le moteur lors de la mise en circulation du véhicule.

Ces carburants de première monte doivent satisfaire à des exigences techniques très spécifiques.

Un premier ensemble d'exigences est imposé par les nombreux démarrages et arrêts des véhicules effectués sans roulage du véhicule en sortie des chaînes de montage, et qui doivent se faire sans générer aucun encrassement du moteur. Dans ces conditions, les carburants de première monte doivent protéger les moteurs neufs, garantir leur propreté et leur bon fonctionnement jusqu'à la livraison du véhicule au premier client.

De plus, les véhicules automobiles après leur fabrication sont souvent stockés et expédiés dans le monde entier avant leur première mise en circulation. Le carburant de première monte est ainsi stocké pendant de longues périodes, souvent de plusieurs mois, dans le véhicule avant d'être consommé par l'utilisateur final du véhicule. Le carburant de première monte doit donc présenter une excellente stabilité au stockage à long terme, et notamment une parfaite stabilité à l'oxydation.

Par ailleurs, le véhicule est souvent mis en circulation dans un lieu de commercialisation très éloigné de son lieu de fabrication : il peut s'agir de continents différents, avec des conditions climatiques fondamentalement différentes. Le démarrage du véhicule par l'utilisateur final ne doit cependant poser aucune difficulté. Pour cela, le carburant de première monte doit permettre un démarrage immédiat et un bon roulage du véhicule quel que soit son lieu de commercialisation, tant dans les régions chaudes que les pays très froids.

Enfin, les moteurs étant démarrés et arrêtés plusieurs fois sur les chaines de montage et jusqu'à leur commercialisation finale, les opérateurs travaillant sur les chaînes de montage sont particulièrement exposés aux émissions générées par la combustion du carburant. Pour cette raison, il est également important que le carburant de première monte présente un niveau élevé d'innocuité. En particulier, les contraintes en termes d'hygiène, sécurité et environnement imposées par certains constructeurs automobiles peuvent être élevées afin d'éviter toute toxicité du carburant pour les opérateurs amenés à le manipuler régulièrement.

Ainsi, les carburants de première monte sont soumis à des exigences techniques, logistiques et environnementales très supérieures aux carburants classiques commercialisés dans les stations-service.

Par ailleurs, pour tous les véhicules et notamment ceux destinés à des applications grand public, on cherche de plus en plus à utiliser des carburants formulés à partir de bases d'origine végétale, et notamment des bases dites « biosourcées », afin de répondre à des préoccupations environnementales et de limiter l'utilisation des ressources fossiles. Ainsi, les préoccupations environnementales actuelles poussent les consommateurs à rechercher des carburants plus respectueux de l'environnement.

Toutefois, l'utilisation de compositions de carburant à partir de bases biosourcées ne doit pas se faire au détriment des performances du carburant.

Il existe donc un besoin de développer de nouvelles compositions de carburant destinées à alimenter les moteurs à allumage commandé qui permettent de répondre aux exigences des véhicules modernes, tout en étant formulées à partir de bases et/ou de composés d'origine renouvelable, également appelés bases et composés biosourcés.

Il existe également un besoin de formuler des carburants répondant aux exigences spécifiques des carburants de première monte, qui puissent également être formulés à partir de bases biosourcées.

De manière bien connue dans l'art antérieur, des additifs améliorant l'indice d'octane (ou boosters d'octane) sont typiquement ajoutés aux compositions de carburant de type essence. Des composés organométalliques comprenant en particulier du fer, du plomb ou du manganèse sont des agents améliorant l'indice d'octane bien connus.

Ainsi, le plomb tétraéthyle (TEL) a été largement utilisé comme un agent améliorant de manière très efficace l'indice d'octane. Cependant, dans la plupart des régions du monde, le TEL et les autres composés organométalliques ne peuvent être désormais utilisés dans les carburants qu'en très petites quantités, voire pas du tout, car ils peuvent être toxiques, endommager le moteur, et sont néfastes pour l'environnement.

Les agents améliorant l'indice d'octane qui ne sont pas à base de métaux comprennent les composés oxygénés (par exemple les éthers et les alcools) et les amines aromatiques. Cependant, ces additifs souffrent également de divers inconvénients. Par exemple, la N-méthylaniline (NMA), une amine aromatique, doit être utilisée à un taux de traitement relativement élevé (1,5 à 2% en masse d'additif / masse de base carburant) pour avoir un effet significatif sur l'indice d'octane du carburant. La NMA peut aussi être toxique.

A titre d'exemple, le document US-A-4812146 décrit des compositions de carburants d'essence sans plomb pour moteurs de compétition qui comprennent au moins quatre composants choisis parmi le butane, l'isopentane, le toluène, le MTBE (méthyl tert-butyl éther) et un alkylat.

Le document WO2010/014501 décrit des compositions de carburants essence sans plomb comprenant au moins 45 % en volume de paraffines ramifiées, au plus 34 % en volume d'un ou plusieurs benzènes mono- et di-alkylés, de 5 à 6 % en volume d'au moins une paraffine linéaire ayant de 3 à 5 atomes de carbone (noté C3-C5), un ou plusieurs alcanols ayant de 2 à 4 atomes de carbone (noté C2-C4), en quantité suffisante pour augmenter l'AKI (de l'anglais Anti Knock Index) i.e. (RON+MON)/2 d'au moins 93. Ces compositions sont présentées comme ayant un couple élevé et une puissance maximale. Les documents WO 2016/016336 A1 et US 2005/279018 A1 représentent d'autres exemples de compositions de carburants antérieures.

Ainsi, l'on recherche des compositions de carburant présentant de bonnes propriétés intrinsèques, c'est-à-dire sans qu'il soit forcément nécessaire d'y ajouter des additifs améliorant l'indice d'octane tels que ceux décrits ci-avant.

Poursuivant ses recherches dans la mise au point de formulations de carburant pour moteurs essence, la Demanderesse a maintenant découvert une composition qui permet de répondre aux objectifs ci-avant.

La présente invention a donc pour objet une composition de carburant comprenant :
(i) de 70 à 95% en masse d'un mélange d'hydrocarbures comprenant :
   a) de 5 à 30% en masse de composés aromatiques ;
   b) de 50 à 90% en masse de paraffines non cycliques contenant au moins 4 atomes de carbone, constituées d'un mélange de n-paraffines et d'iso-paraffines avec un ratio en masse de la quantité d'iso-paraffines sur la quantité de n-paraffines supérieur ou égal à 8 ; et
   c) de 1 à 15% en masse de naphtènes ; et
(ii) de 5 à 30% en masse d'un ou plusieurs éthers,
cette composition ayant une masse volumique à 15°C, mesurée selon la norme EN ISO 12185, comprise dans la gamme allant de 720 à 745 kg/m³ et une teneur en oléfines inférieure ou égale à 2% en masse, par rapport à la masse totale de la composition.

Les compositions selon l'invention sont destinées à alimenter des moteurs à allumage commandé (ou moteurs essence). Ces moteurs peuvent être présents dans tout véhicule équipé d'un moteur thermique, incluant les véhicules classiques ainsi que les véhicules hybrides électriques rechargeables et non rechargeables. Les compositions selon l'invention sont également utiles pour alimenter un moteur à allumage par compression à carburation mixte (ou moteur « dual fuel »).

Ces compositions sont conformes aux spécifications de la norme EN 228. Notamment, elles présentent des indices d'octane RON et MON élevés.

Les compositions selon l'invention sont particulièrement appropriées pour des utilisations dans lesquelles les contraintes et les niveaux d'exigence sont extrêmement élevés, par exemple dans des utilisations dans des véhicules équipés de moteurs neufs. Ainsi, les compositions selon l'invention constituent des carburants dits de première monte particulièrement performants.

Elles sont extrêmement stables au stockage et supportent des écarts de températures très importants. Elles peuvent être utilisées dans des conditions climatiques très diverses allant des régions chaudes aux régions très froides. Elles n'encrassent pas les moteurs et présentent une bonne innocuité.

La composition selon l'invention présente également des avantages importants pour des utilisations autres que dans des véhicules équipés de moteurs neufs, telles que par exemple les utilisations dites grand public, notamment pour les véhicules légers (ou VL). Elle doit le cas échéant satisfaire aux spécifications de la norme EN 228.

Selon un mode de réalisation particulièrement avantageux, la composition selon l'invention peut être, en tout ou partie, préparée à partir de la biomasse et notamment à partir de bases et/ou de composés d'origine(s) végétale(s). En particulier, la composition selon l'invention peut contenir au moins 30% en masse d'une ou de plusieurs bases biosourcées, de préférence au moins 50% en masse, plus préférentiellement au moins 80% en masse et mieux encore au moins 90% en masse d'une ou de plusieurs bases biosourcées. Selon un mode de réalisation particulier, la composition selon l'invention est intégralement composée de bases biosourcées (teneur supérieure à 99,9% en masse).

Ainsi, elle permet un gain très substantiel en équivalent de dioxyde de carbone (CO₂) par rapport à une base fossile, de l'ordre d'au moins 20% par rapport à un carburant classique ne contenant pas d'hydrocarbures issus de la biomasse tel qu'un carburant à base d'hydrocarbures d'origine fossile (pétrolière).

Ce gain en équivalent de CO₂ est calculé sur l'ensemble du cycle de vie de la composition de carburant, de sa fabrication jusqu'à son utilisation. Il correspond à une réduction des émissions de gaz à effet de serre et peut être déterminé par analyse de cycle de vie, conformément à la norme ISO 14040-44.

La composition selon l'invention permet en outre de réduire les émissions de gaz à effet de serre. Cette réduction est déterminée conformément à la méthode définie à l'annexe V partie C de la Directive UE 2018/2001 du Parlement Européen et du Conseil.

L'invention a également pour objet l'utilisation de la composition de carburant définie ci-avant pour alimenter un moteur à allumage commandé.

Selon un mode de réalisation particulièrement avantageux, la composition selon l'invention est utilisée comme carburant de premier remplissage d'un moteur neuf, c'est-à-dire comme carburant « de première monte ». En d'autres termes, la composition est utilisée pour alimenter un moteur neuf d'un véhicule automobile.

D'autres objets, caractéristiques, aspects et avantages de l'invention apparaîtront encore plus clairement à la lecture de la description et des exemples qui suivent.

Dans ce qui va suivre, et à moins d'une autre indication, les bornes d'un domaine de valeurs sont comprises dans ce domaine, notamment dans les expressions : « compris entre... et...», « compris dans la gamme allant de ... à... », et « allant de ... à ... ».

Par ailleurs, les expressions « au moins un » et « au moins » utilisées dans la présente description sont respectivement équivalentes aux expressions « un ou plusieurs » et « supérieur ou égal ».

Enfin, de manière connue en soi, on désigne par composé en C_{N} un composé contenant dans sa structure chimique N atomes de carbone.

### La composition de carburant

La composition selon l'invention contient un mélange (i) d'hydrocarbures contenant :
a) de 5 à 30% en masse de composés aromatiques ;
b) de 50 à 90% en masse de paraffines non cycliques contenant au moins 4 atomes de carbone ; et
c) de 1 à 15% en masse de naphtènes.

Ces teneurs sont exprimées en masse, par rapport à la masse du mélange (i) d'hydrocarbures.

Le mélange (i) d'hydrocarbures représente de 70 à 95% en masse, par rapport à la masse totale de la composition de carburant, de préférence de 75 à 85% en masse, par rapport à la masse totale de la composition de carburant.

Le ou les composés aromatiques (i)a) sont, de préférence, choisis parmi les alkyle-benzènes comprenant de 7 à 12 atomes de carbone. Par alkyle-benzènes on désigne de manière connue en soi les dérivés du benzène dans lesquels un ou plusieurs atomes d'hydrogène sont remplacés par un ou plusieurs groupes alkyle.

Le ou les composés aromatiques peuvent en particulier être choisis parmi le toluène, l'éthylbenzène, les xylènes (et notamment le 1,2-diméthylbenzène ou ortho-xylène, le 1,3-diméthylbenzène ou méta-xylène et le 1,4-diméthylbenzène ou para-xylène), le 1-éthyl-3-méthylbenzène, le mésitylène (1,3,5-triméthylbenzène), le 1-éthyl-3,5-diméthylbenzène, et les mélanges de ces composés.

On préfère tout particulièrement les mélanges de composés aromatiques, et plus particulièrement les mélanges d'alkyle-benzènes comprenant de 8 à 10 atomes de carbone tels que l'éthylbenzène, les xylènes (et notamment le 1,2-diméthylbenzène ou ortho-xylène, le 1,3-diméthylbenzène ou méta-xylène et le 1,4-diméthylbenzène ou para-xylène), le 1-éthyl-3-méthylbenzène, le mésitylène (1,3,5-triméthylbenzène), et le 1-éthyl-3,5-diméthylbenzène.

La teneur des composés aromatiques (i)a) représente de 5 à 30% en masse, de préférence de 10 à 30% en masse, mieux de 15 à 25% en masse, et mieux encore de 18 à 22% en masse, par rapport à la masse du mélange d'hydrocarbures (i).

La composition selon l'invention contient en outre des paraffines non cycliques (i)b) contenant au moins 4 atomes de carbone.

Par « paraffines » on désigne de manière connue en soi les alcanes ramifiés (également dénommés iso-paraffines ou iso-alcanes) et les alcanes non ramifiés (également dénommés n-paraffines ou n-alcanes). Selon l'invention, les paraffines non cycliques (i)b) sont entièrement constituées d'un mélange de n-paraffines et d'iso-paraffines avec un ratio en masse de la quantité d'iso-paraffines sur la quantité de n-paraffines supérieur ou égal à 8.

Lesdites paraffines (i)b) sont de préférence choisies parmi celles comprenant de 5 à 12 atomes de carbone, plus préférentiellement de 5 à 10 atomes de carbone.

On préfère tout particulièrement les mélanges de n-paraffines et d'iso-paraffines choisies parmi celles décrites ci-avant, avec un ratio en masse de la quantité d'iso-paraffines sur la quantité de n-paraffines supérieur ou égal à 10, et de préférence supérieur ou égal à 12. Selon un mode de réalisation préféré, ce ratio est compris dans la gamme allant de 8 à 20, de préférence de 10 à 18, et mieux encore de 12 à 17.

Le mélange d'hydrocarbures (i) contient avantageusement de 3 à 10% en masse de n-paraffines et de 40 à 87% en masse d'iso-paraffines.

De préférence, la teneur des paraffines (i)b) va de 50 à 90% en masse, plus préférentiellement de 60 à 80% en masse, par rapport à la masse du mélange d'hydrocarbures (i).

La composition selon l'invention contient en outre des naphtènes (i)c).

Par « naphtènes » on désigne de manière connue en soi des alcanes cycliques (ou cycloalcanes) contenant de 5 à 12 atomes de carbone. De préférence, les naphtènes sont choisis parmi les alcanes cycliques contenant de 5 à 12 atomes de carbone, et plus préférentiellement de 6 à 9 atomes de carbone.

De préférence, la teneur des naphtènes(i)c) va de 2 à 10% en masse, plus préférentiellement de 3 à 6% en masse, et mieux encore de 3 à 5% en masse, par rapport à la masse du mélange d'hydrocarbures (i).

Selon un mode de réalisation préféré, le mélange (i) d'hydrocarbures est susceptible d'être obtenu à au moins 20% de sa masse de la transformation de matières premières végétales, de préférence à moins 30% de sa masse, plus préférentiellement à au moins 50% de sa masse, plus préférentiellement encore à au moins 70% de sa masse, et mieux encore à au moins 80% de sa masse.

Dans ce mode de réalisation, de préférence le mélange (i) d'hydrocarbures est issu à au moins 20% de sa masse de la transformation de matières premières végétales, de préférence à moins 30% de sa masse, plus préférentiellement à au moins 50% de sa masse, plus préférentiellement encore à au moins 70% de sa masse, et mieux encore à au moins 80% de sa masse.

Ainsi, le mélange (i) est avantageusement constitué en tout ou partie d'hydrocarbures biosourcés, et de préférence intégralement d'hydrocarbures biosourcés. Les matières premières d'origine végétales peuvent être par exemple choisies parmi les céréales (blé, maïs), le colza, le tournesol, le soja, l'huile de palme, la canne à sucre, la betterave, les déchets de végétaux tels que par exemple les déchets de bois, la paille, la bagasse, le marc de raisin, les huiles végétales usagées de cuisson, les algues, les matières ligno-cellulosiques.

La composition selon l'invention contient également un ou plusieurs éthers.

Les éthers, également dénommés éther-oxydes ou alcoxyalkyles, sont des composés de formule R-O-R', dans laquelle R et R', identiques ou différents, représentent un radical alkyle, typiquement un radical en C₁ à C₇.

Le ou les éthers sont de préférence choisis parmi les composés suivants : l'éther méthyle tertio-butyle (MTBE), l'éther éthyle tertio-butyle (ETBE), l'éther méthyle tertio-amyle (TAME), l'éther éthyle tertio-amyle (TAEE), l'éther di-isopropylique (DIPE), et les mélanges de ces composés. On préfère tout particulièrement l'éther méthyle tertio-butyle (MTBE), l'éther éthyle tertio-butyle (ETBE), et leurs mélanges, et mieux encore l'éther éthyle tertio-butyle (ETBE).

Selon un mode de réalisation préféré, on utilise un ou plusieurs éthers biosourcés, c'est à dire d'origine végétale.

La composition présente une teneur en éther(s) allant de de 5 à 30% en masse, de préférence de 15 à 25% en masse, et plus préférentiellement de 20 à 25% en masse, par rapport à la masse totale de la composition de carburant.

Selon un mode de réalisation avantageux, la composition selon l'invention présente une teneur en oléfines inférieure ou égale à 1,5% en masse, de préférence inférieure ou égale à 1% en masse, par rapport à la masse totale de la composition de carburant.

Selon un mode de réalisation préféré, la composition selon l'invention comprend au plus 1% en masse de benzène, de préférence au plus 0,5% en masse et mieux encore au plus 0,1% en masse de benzène. En d'autres termes, sa teneur en benzène est inférieure ou égale à 1% en masse, de préférence inférieure ou égale à 0,5% en masse et mieux encore inférieure ou égale à 0,1% en masse, par rapport à la masse totale de la composition.

La composition selon l'invention peut comprendre en outre un ou plusieurs alcools, de préférence choisis parmi les mono-alcools comprenant de 1 à 6 atomes de carbone, plus préférentiellement parmi les mono-alcools comprenant de 1 à 4 atomes de carbone. Le méthanol et l'éthanol sont préférés, l'éthanol étant particulièrement préféré.

La composition présente une masse volumique à 15°C, mesurée selon la norme EN ISO 12185, comprise dans la gamme allant de 720 à 745 kg/m³. De préférence, la masse volumique est comprise dans la gamme allant de 720 à 730 kg/m³.

Selon un mode de réalisation préféré, la composition selon l'invention présente un point final de distillation, mesuré selon la norme EN ISO 3405, supérieur à 190°C, de préférence supérieur ou égal à 195°C.

La composition telle que décrite ci-avant présente généralement un indice d'octane recherche (indice RON) supérieur ou égal à 95, de préférence supérieur ou égal à 99, et plus préférentiellement supérieur ou égal à 100, le RON étant mesuré selon la norme EN ISO 5164.

Elle présente généralement un indice d'octane moteur (indice MON) supérieur ou égal à 85, de préférence supérieur ou égal à 88, et plus préférentiellement supérieur ou égal à 90, le MON étant mesuré selon la norme EN ISO 5163.

Les valeurs ci-avant portent sur l'indice d'octane intrinsèque de la composition, c'est-à-dire sans ajout de composés supplémentaires tels que notamment des additifs boosters d'octane.

En plus des composés de base décrits ci-avant, la composition de carburant selon l'invention peut comprendre également un ou plusieurs additifs, choisi(s) parmi ceux usuellement employés dans les carburants essence.

En particulier, la composition selon l'invention peut comprendre au moins un additif détergent assurant la propreté du circuit d'admission. Un tel additif peut être par exemple choisi dans le groupe constitué par les succinimides éventuellement substituées par un groupement polyisobutylène, les polyétheramines, les bétaïnes, les bases de Mannich et les sels d'ammonium quaternaire, par exemple ceux décrits dans les documents US4171959 et WO2006135881.

La composition peut également comprendre au moins un additif de lubrifiance ou agent anti-usure, notamment (mais non limitativement) choisis dans le groupe constitué par les acides gras et leurs dérivés ester ou amide, notamment le monooléate de glycérol, et les dérivés d'acides carboxyliques mono- et polycycliques. Des exemples de tels additifs sont donnés dans les documents suivants : EP680506, EP860494, WO98/04656, EP915944, FR2772783, FR2772784.

D'autres additifs peuvent également être incorporés dans la composition de carburant selon l'invention, tels que des additifs anti-récession de soupapes et des additifs anti-oxydants, des additifs améliorant l'indice d'octane le cas échéant.

Les additifs décrits ci-avant peuvent être ajoutés en quantité allant, pour chacun d'entre eux, de 10 à 5000 ppm en masse, de préférence de50 à 1000 ppm en masse dans la composition de carburant.

Selon un mode de réalisation préféré, la composition comprend un package d'additifs, c'est-à-dire une association d'au moins deux additifs différents, avantageusement choisis parmi les additifs détergents, les additifs de lubrifiance, les additifs anti-récession de soupapes et les additifs anti-oxydants. Ces additifs sont avantageusement choisis parmi ceux cités ci-avant.

Les compositions de carburant selon l'invention ont une teneur en plomb en général inférieure ou égale à 5mg/L (présent par exemple sous forme de plomb tétraéthyle) et, de préférence, sont sans plomb c'est-à-dire qu'elles ne contiennent pas de plomb ou de composé contenant du plomb.

### Préparation de la composition de carburant

La composition selon l'invention peut être préparée par simple mélange de ses constituants.

Un mode de réalisation non limitatif comprend les étapes suivantes :
1) préparation d'un mélange d'hydrocarbures (i) comprenant de 5 à 30% en masse de composés aromatiques, de 50 à 90% en masse de paraffines non cycliques contenant au moins 4 atomes de carbone constituées d'un mélange de n-paraffines et d'iso-paraffines avec un ratio en masse de la quantité d'iso-paraffines sur la quantité de n-paraffines supérieur ou égal à 8, et de 1 à 15% en masse de naphtènes ; puis
2) mélange de 70 à 95% en masse dudit mélange (i) avec de 5 à 30% en masse d'un ou plusieurs éthers.

Le mélange d'hydrocarbures (i) comprend de préférence une ou plusieurs bases biosourcées à au moins 20% en masse, c'est-à-dire qu'au moins 20% en masse des hydrocarbures ont été obtenus à partir de matières premières végétales. De manière plus préférée, le mélange d'hydrocarbures (i) comprend une ou plusieurs bases biosourcées à au moins 30% en masse, plus préférentiellement à au moins 50% en masse, plus préférentiellement encore à au moins 70% en masse et mieux encore à au moins 80% en masse. Ces quantités sont exprimées par rapport à la masse totale du mélange d'hydrocarbures (i).

Le mélange d'hydrocarbures (i) peut comprendre en outre des hydrocarbures non biosourcés, tels que des hydrocarbures d'origine fossile (pétrolière), de préférence en quantité minoritaire, typiquement inférieure à 80% en masse, de préférence inférieure à 70% en masse, plus préférentiellement inférieure à 50% en masse, plus préférentiellement inférieure à 50% en masse, et mieux inférieure à 20% en masse. Ces quantités sont exprimées par rapport à la masse totale du mélange d'hydrocarbures (i).

Selon un mode de réalisation particulièrement préféré, le mélange d'hydrocarbures (i) est intégralement constitué d'une ou plusieurs bases biosourcées.

Comme bases biosourcées préférées, on peut utiliser notamment celles produites à partir de biomasse, convertie en bio-hydrocarbures par des procédés de conversion catalytique connus.

De même le ou les éthers sont de préférence issus de la biomasse.

Ainsi, la composition selon l'invention peut être intégralement préparée à partir de matières premières d'origine végétale.

### Les utilisations

L'invention a également pour objet l'utilisation de la composition telle que décrite ci-avant pour alimenter un moteur à allumage commandé. Le moteur peut être du type à injection directe, ou à injection indirecte.

La composition de carburant peut être utilisée tant pour alimenter un moteur d'un véhicule automobile classique (dit « grand public ») qu'un moteur à allumage commandé à forte puissance, tel qu'un moteur de véhicule de compétition automobile. Il peut s'agir notamment d'un moteur atmosphérique ou turbocompressé employé dans un véhicule de compétition (circuits ou rallyes), ou encore un moteur hybride c'est-à-dire un moteur thermique couplé à un moteur électrique, de type rechargeable (ou véhicule PHEV pour « Plug-in Hybrid Electric Vehicle ») ou non rechargeable (ou véhicule HEV pour « Hybrid Electric Vehicle »).

La présente divulgation décrit également l'utilisation de la composition selon l'invention comme carburant « de première monte », c'est-à-dire comme carburant de premier remplissage dans un véhicule comprenant un moteur neuf. En d'autres termes, la composition est utilisée pour alimenter un moteur neuf d'un véhicule, notamment un véhicule automobile ou non (poids lourd, véhicule utilitaire, véhicule de transport en commun ou autre), de préférence un véhicule automobile.

L'invention a également pour objet l'utilisation de la composition telle que décrite ci-avant pour diminuer les émissions de dioxyde de carbone équivalent, mesurées par analyse du cycle de vie conformément à la norme ISO 14040-44. Cette réduction est typiquement déterminée par rapport à une référence fossile, notamment une composition de carburant équivalente d'origine pétrolière, telle qu'une composition comprenant des teneurs identiques en hydrocarbures d'origine fossile et le (les) même(s) éther(s) à la même teneur.

La présente divulgation décrit enfin l'utilisation de la composition telle que décrite ci-avant pour diminuer les émissions de gaz à effet de serre, cette réduction étant déterminée conformément à la méthode définie à l'annexe V partie C de la Directive UE 2018/2001 du Parlement Européen et du Conseil.

Les exemples ci-après visent uniquement à illustrer l'invention, et ne sauraient être interprétés comme en limitant la portée.

### Exemples

Les exemples ci-après ont été réalisés en utilisant une base B comprenant 22% en masse d'hydrocarbures biosourcés issus de la transformation de bio-alcool lui-même issu de la transformation de la biomasse.

La base B présente la composition suivante :

**[Tableau 1]**

| Composés | Teneur (% en masse) |
|---|---|
| Oléfines | 0,7 |
| Composés aromatiques en C6 à C11 | 20,5 |
| N-paraffines en C5 à C9 | 5,3 |
| Iso-paraffines en C5 à C11 | 69,8 |
| Napthènes | 3,7 |

Une composition de carburant C a été préparée, en mélangeant :
- 77,6% en masse de base B, et
- 22,4% en masse de d'ETBE préparé à partir d'éthanol issu de la biomasse.

Cette composition présente une masse volumique à 15°C, mesurée selon la norme EN ISO 12185, de 722 kg/m³.

Son point final de distillation, mesuré selon la norme EN ISO 3405, est de 195°C.

Elle présente un indice d'octane recherche (RON, mesuré selon la norme EN ISO 5164) de 101et un indice d'octane moteur (MON, mesuré selon la norme EN ISO 5163) de 92,5.

Par rapport à un carburant de composition équivalente dans laquelle les hydrocarbures sont d'origine pétrolière (c'est-à-dire comprenant 77,6% en masse d'hydrocarbures fossiles et 22,4% en masse d'ETBE), la composition C décrite ci-dessus a permis un gain de 20% d'équivalents de CO₂. Ce gain a été calculé par analyse de cycle de vie, conformément à la norme ISO 14040-44.

## Revendications

1. Composition de carburant comprenant :
(i) de 70 à 95% en masse d'un mélange d'hydrocarbures comprenant :
a) de 5 à 30% en masse de composés aromatiques ;
b) de 50 à 90% en masse de paraffines non cycliques contenant au moins 4 atomes de carbone constituées d'un mélange de n-paraffines et d'iso-paraffines avec un ratio en masse de la quantité d'iso-paraffines sur la quantité de n-paraffines supérieur ou égal à 8 ; et
c) de 1 à 15% en masse de naphtènes ; et
(ii) de 5 à 30% en masse d'un ou plusieurs éthers,
cette composition ayant une masse volumique à 15°C, mesurée selon la norme EN ISO 12185, comprise dans la gamme allant de 720 à 745 kg/m³, et une teneur en oléfines inférieure ou égale à 2% en masse, par rapport à la masse totale de la composition.

2. Composition selon la revendication précédente, **caractérisée en ce que** le mélange (i) d'hydrocarbures représente de 75 à 85% en masse, par rapport à la masse totale de la composition de carburant.

3. Composition selon l'une quelconque des revendications précédentes, **caractérisée en ce que** les composés aromatiques (i)a) sont choisis parmi les alkyle-benzènes comprenant de 7 à 12 atomes de carbone, et de préférence parmi les mélanges d'alkyle-benzènes comprenant de 8 à 10 atomes de carbone.

4. Composition selon l'une quelconque des revendications précédentes, **caractérisée en ce que** la teneur des composés aromatiques (i)a) va de 10 à 30% en masse, de préférence de 15 à 25% en masse, et mieux encore de 18 à 22% en masse, par rapport à la masse du mélange d'hydrocarbures (i).

5. Composition selon l'une quelconque des revendications précédentes, **caractérisée en ce que** les paraffines non cycliques (i)b) sont constituées d'un mélange de n-paraffines et d'iso-paraffines avec un ratio en masse de la quantité d'iso-paraffines sur la quantité de n-paraffines supérieur ou égal à 10, de préférence supérieur ou égal à 12.

6. Composition selon l'une quelconque des revendications précédentes, **caractérisée en ce que** le ratio en masse de la quantité d'iso-paraffines sur la quantité de n-paraffines est compris dans la gamme allant de 8 à 20, de préférence de 10 à 18, et mieux encore de 12 à 17.

7. Composition selon l'une quelconque des revendications précédentes, **caractérisée en ce que** la teneur des paraffines (i)b) va de 60 à 80% en masse, par rapport à la masse du mélange d'hydrocarbures (i).

8. Composition selon l'une quelconque des revendications précédentes, **caractérisée en ce que** les naphtènes (i)c) sont choisis parmi les alcanes cycliques contenant de 5 à 12 atomes de carbone, et plus préférentiellement de 6 à 9 atomes de carbone.

9. Composition selon l'une quelconque des revendications précédentes, **caractérisée en ce que** la teneur des naphtènes (i)c) va de 2 à 10% en masse, de préférence de 3 à 6% en masse, et plus préférentiellement de 3 à 5% en masse, par rapport à la masse du mélange d'hydrocarbures (i).

10. Composition selon l'une quelconque des revendications précédentes, **caractérisée en ce que** le ou les éthers sont choisis parmi les composés de formule R-O-R', dans laquelle R et R', identiques ou différents, représentent un radical alkyle en C₁ à C₇; de préférence choisis parmi l'éther méthyle tertio-butyle (MTBE), l'éther éthyle tertio-butyle (ETBE), l'éther méthyle tertio-amyle (TAME), l'éther éthyle tertio-amyle (TAEE), l'éther di-isopropylique (DIPE), et les mélanges de ces composés ; plus préférentiellement l'éther méthyle tertio-butyle (MTBE), l'éther éthyle tertio-butyle (ETBE), et leurs mélanges ; et mieux encore l'éther éthyle tertio-butyle (ETBE).

11. Composition selon l'une quelconque des revendications précédentes, **caractérisée en ce que** sa teneur en éther(s) va de 15 à 25% en masse, de préférence de 20 à 25% en masse, par rapport à la masse totale de la composition de carburant.

12. Composition selon l'une quelconque des revendications précédentes, **caractérisée en ce que** sa teneur en oléfines est inférieure ou égale à 1,5% en masse, de préférence est inférieure ou égale à 1% en masse, par rapport à la masse totale de la composition de carburant.

13. Composition selon l'une quelconque des revendications précédentes, **caractérisée en ce que** sa teneur en benzène est inférieure ou égale à 1% en masse, de préférence inférieure ou égale à 0,5% en masse et plus préférentiellement inférieure à 0,1% en masse, par rapport à la masse totale de la composition de carburant.

14. Composition selon l'une quelconque des revendications précédentes, **caractérisée en ce que** le mélange d'hydrocarbures (i) est issu à au moins 20% de sa masse de la transformation de matières premières végétales, de préférence à moins 30% de sa masse, plus préférentiellement à au moins 50% de sa masse, plus préférentiellement encore à au moins 70% de sa masse et mieux encore à au moins 80% de sa masse.

15. Utilisation de la composition telle que définie dans l'une quelconque des revendications précédentes pour alimenter un moteur à allumage commandé.

16. Utilisation de la composition telle que définie dans l'une quelconque des revendications 1 à 14, comme carburant de premier remplissage dans un véhicule comprenant un moteur neuf, de préférence un véhicule automobile.

17. Utilisation de la composition telle que définie dans la revendication 14 pour diminuer les émissions de dioxyde de carbone équivalent, mesurées par analyse du cycle de vie conformément à la norme ISO 14040-44, par rapport à un carburant de composition équivalente dans laquelle les hydrocarbures sont d'origine pétrolière.

## Patentansprüche

1. Kraftstoffzusammensetzung, die Folgendes umfasst:
(i) 70 bis 95 Masse-% eines Kohlenwasserstoffgemisches, das Folgendes umfasst:
a) 5 bis 30 Masse-% aromatische Verbindungen;
b) 50 bis 90 Masse-% nichtzyklische Paraffine, die mindestens 4 Kohlenstoffatome enthalten, die aus einem Gemisch aus n-Paraffinen und Iso-Paraffinen mit einem Masseverhältnis der Menge an Iso-Paraffinen zur Menge an n-Paraffinen von größer oder gleich 8 bestehen; und
c) 1 bis 15 Masse-% Naphthene; und
(ii) 5 bis 30 Masse-% eines oder mehrerer Ether,
wobei diese Zusammensetzung bei 15 °C gemessen nach der Norm EN ISO 12185 eine Volumenmasse, die im Bereich von 720 bis 745 kg/m³ liegt, und einen Olefingehalt von kleiner oder gleich 2 Masse-% bezogen auf die Gesamtmasse der Zusammensetzung aufweist.

2. Zusammensetzung nach dem vorhergehenden Anspruch, **dadurch gekennzeichnet, dass** das Gemisch (i) aus Kohlenwasserstoffen bezogen auf die Gesamtmasse der Kraftstoffzusammensetzung 75 bis 85 Masse-% darstellt.

3. Zusammensetzung nach einem der vorgehenden Ansprüche, **dadurch gekennzeichnet, dass** die aromatischen Verbindungen (i)a) aus Alkylbenzolen mit 7 bis 12 Kohlenstoffatomen und vorzugsweise aus Gemischen von Alkylbenzolen, die 8 bis 10 Kohlenstoffatome umfassen, ausgewählt sind.

4. Zusammensetzung nach einem der vorhergehenden Ansprüche, **dadurch gekennzeichnet, dass** der Gehalt an aromatischen Verbindungen (i)a) bezogen auf die Masse des Kohlenwasserstoffgemisches (i) von 10 bis 30 Masse-%, vorzugsweise von 15 bis 25 Masse-% und noch besser von 18 bis 22 Masse-% geht.

5. Zusammensetzung nach einem der vorhergehenden Ansprüche, **dadurch gekennzeichnet, dass** die nichtzyklischen Paraffine (i)b) aus einem Gemisch aus n-Paraffinen und Iso-Paraffinen mit einem Masseverhältnis der Menge an Iso-Paraffinen zur Menge an n-Paraffinen von größer oder gleich 10, vorzugsweise größer oder gleich 12 bestehen.

6. Zusammensetzung nach einem der vorhergehenden Ansprüche, **dadurch gekennzeichnet, dass** das Masseverhältnis der Menge an Iso-Paraffinen zur Menge an n-Paraffinen im Bereich von 8 bis 20, vorzugsweise von 10 bis 18 und noch besser von 12 bis 17 liegt.

7. Zusammensetzung nach einem der vorhergehenden Ansprüche, **dadurch gekennzeichnet, dass** der Gehalt an Paraffinen (i)b) bezogen auf die Masse des Kohlenwasserstoffgemisches (i) von 60 bis 80 Masse-% geht.

8. Zusammensetzung nach einem der vorhergehenden Ansprüche, **dadurch gekennzeichnet, dass** die Naphthene (i)c) aus zyklischen Alkanen ausgewählt sind, die 5 bis 12 Kohlenstoffatome und bevorzugter 6 bis 9 Kohlenstoffatome enthalten.

9. Zusammensetzung nach einem der vorhergehenden Ansprüche, **dadurch gekennzeichnet, dass** der Gehalt an Naphthenen (i)c) bezogen auf die Masse des Kohlenwasserstoffgemisches (i) von 2 bis 10 Masse-%, vorzugsweise von 3 bis 6 Masse% und bevorzugter von 3 bis 5 Masse-% geht.

10. Zusammensetzung nach einem der vorhergehenden Ansprüche, **dadurch gekennzeichnet, dass** der oder die Ether aus den Verbindungen der Formel R-O-R' ausgewählt sind, in der R und R', die gleich oder verschieden sind, einen C₁-C₇-Alkylrest darstellen; vorzugsweise ausgewählt aus Methyl-tert-butylether (MTBE), Ethyl-tert-butylether (ETBE), Methyl-tert-amyleether (TAME), Ethyl-tert-amyleether (TAEE), Diisopropylether (DIPE) und Gemischen dieser Verbindungen; bevorzugter Methyl-tert-butylether (MTBE), Ethyl-tert-butylether (ETBE) und deren Gemischen; und noch besser Ethyl-tert-butylether (ETBE).

11. Zusammensetzung nach einem der vorhergehenden Ansprüche, **dadurch gekennzeichnet, dass** ihr Gehalt an Ether(n) bezogen auf die Gesamtmasse der Kraftstoffzusammensetzung von 15 bis 25 Masse-% und vorzugsweise von 20 bis 25 Masse-% geht.

12. Zusammensetzung nach einem der vorstehenden Ansprüche, **dadurch gekennzeichnet, dass** ihr Olefingehalt bezogen auf die Gesamtmasse der Kraftstoffzusammensetzung kleiner oder gleich 1,5 Masse-% ist, vorzugsweise kleiner oder gleich 1 Masse-% ist.

13. Zusammensetzung nach einem der vorhergehenden Ansprüche, **dadurch gekennzeichnet, dass** ihr Benzolgehalt bezogen auf die Gesamtmasse der Kraftstoffzusammensetzung kleiner oder gleich 1 Masse-% ist, vorzugsweise kleiner oder gleich 0,5 Masse-% und bevorzugter kleiner als 0,1 Masse-% ist.

14. Zusammensetzung nach einem der vorhergehenden Ansprüche, **dadurch gekennzeichnet, dass** das Kohlenwasserstoffgemisch (i) zu mindestens 20 % seiner Masse aus der Umwandlung pflanzlicher Rohstoffe hervorgegangen ist, vorzugsweise zu mindestens 30 % seiner Masse, bevorzugter zu mindestens 50 % seiner Masse, noch bevorzugter zu mindestens 70 % seiner Masse und noch besser zu mindestens 80 % seiner Masse.

15. Verwendung der in einem der vorhergehenden Ansprüche definierten Zusammensetzung zur Versorgung eines Ottomotors.

16. Verwendung der in einem der Ansprüche 1 bis 14 definierten Zusammensetzung als Erstbefüllungskraftstoff in einem Fahrzeug, das einen neuen Motor umfasst, vorzugsweise einem Kraftfahrzeug.

17. Verwendung der in Anspruch 14 definierten Zusammensetzung zur Senkung der Kohlendioxidäquivalentemissionen, gemessen durch Lebenszyklusanalyse in Übereinstimmung mit ISO 14040-44, bezogen auf einen Kraftstoff mit gleichwertiger Zusammensetzung, in dem die Kohlenwasserstoffe aus Erdöl gewonnen sind.

## Claims

1. A fuel composition comprising:
(i) from 70 to 95% by mass of a hydrocarbon mixture comprising:
a) from 5 to 30% by mass of aromatic compounds;
b) from 50 to 90% by mass of noncyclic paraffins having at least four carbon atoms made up of a mixture of n-paraffins and iso-paraffins, with a ratio by mass of the quantity of iso-paraffins to the quantity of n-paraffins greater than or equal to 8; and
c) from 1 to 15% by mass of naphthenes; and
(ii) from 5 to 30% by mass of one or several of ethers,
where this composition has a density at 15°C, measured according to the EN ISO 12185 standard, included in the range going from 720 to 745 kg/m³, and an olefin concentration less than or equal to 2% by mass, relative to the total mass of the composition.

2. The composition according to the preceding claim, **characterized in that** the hydrocarbon mixture (i) represents 75 to 85% by mass, relative to the total mass of the fuel composition.

3. The composition according to any one of the preceding claims, **characterized in that** the aromatic compounds (i)a) are selected from the alkyl-benzenes comprising 7 to 12 carbon atoms, and preferably from the alkyl-benzene mixtures comprising 8 to 10 carbon atoms.

4. The composition according to any one of the preceding claims, **characterized in that** the concentration of aromatic compounds (i)a) goes from 10 to 30% by mass, preferably from 15 to 25% by mass, and even more preferably from 18 to 22% by mass, relative to the total mass of the hydrocarbon mixture (i).

5. The composition according to any one of the preceding claims, **characterized in that** the noncyclic paraffins (i)b) are made up of a mixture of n-paraffins and iso-paraffins with the ratio by mass of the quantity of iso-paraffins to the quantity of n-paraffins greater than or equal to 10, preferably greater than or equal to 12.

6. The composition according to any one of the preceding claims, **characterized in that** the ratio by mass of the quantity of iso-paraffins to the quantity of n-paraffins is included in the range going from 8 to 20, preferably from 10 to 18 and even more preferably from 12 to 17.

7. The composition according to any one of the preceding claims, **characterized in that** the paraffin (i)b) concentration goes from 60 to 80% by mass, relative to the total mass of the hydrocarbon mixture (i).

8. The composition according to any one of the preceding claims, **characterized in that** the naphthenes (i)c) are selected from the cyclic alkanes having from 5 to 12 carbon atoms, and more preferably from 6 to 9 carbon atoms.

9. The composition according to any one of the preceding claims, **characterized in that** the concentration of naphthenes (i)c) goes from 2 to 10% by mass, preferably from 3 to 6% by mass, and more preferably from 3 to 5% by mass, relative to the mass of the hydrocarbon mixture (i).

10. The composition according to any one of the preceding claims, **characterized in that** the ether(s) are selected from the compounds with formula R-O-R', wherein R and R', identical or different, represent a C₁ to C₇ alkyl radical; preferably selected from methyl tert-butyl ether (MTBE), methyl tert-butyl ether (ETBE), tert-amyl methyl ether (TAME), tert-amyl ethyl ether (TAEE), di-isopropyl ether (DIPE), and mixtures of these compounds; more preferably methyl tert-butyl ether (MTBE), ethyl tert-butyl ether (ETBE), and mixtures thereof; and even more preferably ethyl tert-butyl ether (ETBE).

11. The composition according to any one of the preceding claims, **characterized in that** the ether concentration thereof goes from 15 to 25% by mass, preferably from 20 to 25% by mass, relative to the total mass of the fuel composition.

12. The composition according to any one of the preceding claims, **characterized in that** the olefin concentration thereof is less than or equal to 1.5% by mass, preferably is less than or equal to 1% by mass, relative to the total mass of the fuel composition.

13. The composition according to any one of the preceding claims, **characterized in that** the benzene concentration thereof is less than or equal to 1% by mass, preferably less than or equal to 0.5% by mass, and more preferably less than 0.1% by mass, relative to the total mass of the fuel composition.

14. The composition according to any one of the preceding claims, **characterized in that** at least 20% of the mass of the hydrocarbon mixture (i) comes from the transformation of primary vegetable materials, preferably at least 30% of the mass thereof, more preferably at least 50% of the mass thereof, still more preferably at least 70% of the mass thereof and even more preferably at least 80% of the mass thereof.

15. A use of the composition as defined in any one of the preceding claims for supplying a spark-ignition engine.

16. The use of the composition as defined in any one of claims 1 to 14, as firstfilling fuel in a vehicle comprising a new engine, preferably an automotive vehicle.

17. The use of the composition as defined in claim 14 for reducing equivalent carbon dioxide emissions, measured by analysis of the lifecycle compliant with the ISO 14040-44 standard, compared to a fuel of equivalent composition in which the hydrocarbons are of petroleum origin.
